# EUROPÄISCHE PATENTSCHRIFT

(11) **EP 0 491 918 B1**
(45) Veröffentlichungstag und Bekanntmachung des Hinweises auf die Patenterteilung: **15.09.1999**
(21) Anmeldenummer: 91913011.2
(22) Anmeldetag: 18.07.1991
(51) Int. Cl.: B68G 1/00, D04H 1/00

(54) **ALS FORM- ODER FÜLLMATERIAL FÜR TEXTILE MATERIALIEN, WIE DECKEN, BEKLEIDUNGSSTÜCKE OD.DGL. DIENENDE FASERAGGREGATE**
FIBER AGGREGATES USED AS MOULDING OR PADDING MATERIAL FOR TEXTILES, SUCH AS COVERS, CLOTHES OR THE LIKE
AGREGATS DE FIBRES UTILISES COMME MATERIAU DE MOULAGE OU DE REMBOURRAGE DE MATIERES TEXTILES, TELLES QUE COUVERTURES, VETEMENTS OU SIMILAIRES

(30) Priorität: 18.07.1990 CH 237490
(43) Veröffentlichungstag der Anmeldung: 01.07.1992
(73) Patentinhaber: TESCH, Günter, CH-1700 Fribourg (CH)
(72) Erfinder: TESCH, Günter, CH-1700 Fribourg (CH)
(74) Vertreter: Lesser, Karl-Bolko, Dipl.-Ing.
(86) Internationale Anmeldenummer: EP9101353
(87) Internationale Veröffentlichungsnummer: WO9201626

(56) Entgegenhaltungen:
- EP-A- 0 257 658

## Beschreibung

Als Form- oder Füllmaterial für textile Materialien, wie Decken, Bekleidungsstücke od.dgl., dienende Faseraggregate, aus einer Vielzahl von solchen Faseraggregaten bestehendes Form- oder Füllmaterial, dieses Füllmaterial aufweisende textile Materialien und Verfahren zur Herstellung des textilen Materials

Die Erfindung betrifft als Form- oder Füllmaterial für textile Materialien, wie Decken, Bekleidungsstücke od.dgl., dienende Faseraggregate gemäß Oberbegriff des Anspruches 1, ein aus einer Vielzahl von solchen Faseraggregaten bestehendes Form- oder Füllmaterial, dieses Füllmaterial aufweisende textile Materialien und ein Verfahren zur Herstellung des textilen Materials.

### Stand der Technik

Füllmaterialien für textile Materialien, wie Decken, Bekleidungsstücke od.dgl. sind vielfältig bekannt.

So werden Decken schon seit Jahrhunderten mit Daunen, Federn, Tierhaaren od.dgl. gefüllt. Mit Daunen gefüllte Decken und Bekleidungsstücke sind allerdings sehr teuer. Füllmaterial aus Daunen ist sehr angenehm bei der Benutzung, da es sehr leicht ist und trotzdem eine gute Wärmeisolation erbringt.

Bekanntes Füllmaterial aus Federn und insbesondere aus Tierhaaren, wie Kamelhaaren ist härter, andererseits aber billiger als Daunen.

Es wird nun seit vielen Jahren versucht, ein daunenähnliches Produkt herzustellen, welches aus synthetischen Fasern besteht.

So ist aus der US-A-4 065 599 eine Faserkugel bekannt, die aus sphärisch gewickelten synthetischen Fasern besteht. Dabei sind die Fasern im wesentlichen in einer Kugelhülle angeordnet, während im Zentrum der Faserkugel relativ wenig Fasern angeordnet sind. Die Fasern dieser Faserkugel sind durch Hitzeeinwirkung mit einander verklebt, so daß eine haltbare und steife Faserkugel erhalten wird.

Aus der DE-B-2 301 913 ist ein Füllmaterial aus Formlingen mit einem runden Querschnitt bekannt. Dieses Füllmaterial wird somit aus Faseraggregaten gebildet, wobei zur Herstellung des einzelnen Faseraggregates einzelne Fäden einer Länge von mindestens 200 mm verwendet werden. Diese Fäden werden durch einen Gasstrom voneinander getrennt, in ein Gefäß mit durchlochter Wandung eingeblasen, darin angesammelt und durch exzentrisches Einblasen eines Gasstroms in das Gefäß unter Ausbildung eines kugelförmigen Formlings in Rotation versetzt. Dabei entsteht eine Faserkugel mit sphärisch gewickelten Fasern, welches in seinen räumlichen Außenbereichen eine größere Dichte aufweist, als in seinem Kernbereich, in dem nach Möglichkeit keine Fasern angeordnet sind. Für diese Faserkugel werden Synthetikfasern aus Polyamid, Polyester, Polyacrylsäure, Polyvinylalkohol, Polyvinylidenchlorid, Polyurethan oder Polyvinylchlorid benutzt. Es können auch verschiedene Synthetikfasern gemischt verwendet werden, die sich insbesondere in ihren thermoplastischen Eigenschaften unterscheiden.

Infolge der gegenseitigen Befestigung der Fäden aus synthetischen Material an deren Berührungspunkten können diese bekannten Faserkugeln sich nicht ineinander verhaken oder einander durchdringen. Wenngleich eine solche Faserkugel an sich ähnliche Eigenschaften, insbesondere in Bezug auf große Sperrigkeit, Druckelastizität, Weichheit, Wärmeisolierfähigkeit, geringes Gewicht und gute Anpassung an den einzuhüllenden Körper, wie Daunen aufweisen kann, so weist sie doch den Nachteil auf, daS sich die einzelnen Faserkugeln innerhalb eines Kissens oder einer Decke sehr leicht verschieben. Insbesondere bei Decken und Bekleidungsstücken ist dies aber nachteilig, da beim Schütteln oder sonstigen Bewegen eines solchen textilen Materials sich die Faserkugeln in der Hülle verschieben und in bestimmten Bereichen des Materials im Laufe der Zeit immer weniger bzw. gar keine Faserkugeln mehr zu liegen kommen. Dadurch entstehen große Kältebrücken, in denen die wärmende Wirkung des Materials nicht mehr zum Tragen kommt.

Aus der US-A-4 618 531 ist eine als Füllmaterial dienende Faserkugel aus Polyester bekannt, deren Fasern spiralgekräuselt sind. Bei diesen Faserkugeln stehen nur sehr wenige Fasern über die Oberfläche der Kugel hervor. Die Faserkugeln weisen nach einem dort definierten Verfahren einen Kohäsionswert von weniger als 6 Newton auf. D.h., die Faserkugeln gleiten gut gegeneinander. Werden solche Faserkugeln als Füllmaterial verwendet, so gleiten die Faserkugeln weg, wenn auf das Füllmaterial an einer Stelle ein Druck ausgeübt wird. Wird solches Füllmaterial z.B. in einer Decke benutzt und wird diese Decke geschüttelt, so gleiten die Faserkugeln in eine Richtung und man erhält in der Decke Bereiche mit vielen Faserkugeln und Bereiche mit wenig bis gar keinen Faserkugeln. In letzteren Bereiche entstehen durch das Fehlen einer ausreichenden Menge von Füllmaterial Kältebrücken.

Aus der EP-A-0257658, die dem Oberbegriff des Anspruch 1 entspricht, ist ein Füllmaterial für Kissen und Decken mit sphärischen Faseraggregaten, in denen individuelle Schnittfasern, die eine gröbte Längenumsdehnung von 50 mm aufweisen, miteinander verwickelt sind, bekannt, bei dem die Faseraggregate geeignet sind, eine Verbindung zu anderen Teilen des Füllmaterials zu bilden. Dies wird dadurch erreicht, daß die Verbindung klettenartig und insbesondere lösbar ist, wobei einzelne Faserenden über die Oberfläche des ansonsten kugelförmigen Faseraggregates hervorstehen.

Die hervorstehenden Faserenden eines Faseraggregates dringen in benachbarte Faseraggregate ein und bilden so eine Verbindung mit diesen. Andererseits können die Faseraggregate auch wieder voneinander gelöst werden, was z.B. durch kräftiges Schütteln eines mit diesem Füllmaterial gefüllten Kopfkissens erfolgen kann.

Diese sphärisch verwickelten Faseraggregate haben sich zwar für Kissen bewährt, die auf einem Bett unter dem Kopf eines Benutzers liegen, für andere Anwendungen, bei denen es auch wesentlich auf das Gesamtgewicht des Form- oder Füllmaterials, wie Decken, Bekleidungsstücke od.dgl., ist diese Lösung nicht geeignet, da nicht nur die einzelnen Faseraggregate zu schwer sind, sondern auch die gesamten Faseraggregate des Form- oder Füllmaterials aufgrund der engen Packung der Faseraggregate ein zu großes Gewicht ausfweisen. Solche Faserkugeln eignen sich also nur schlecht für Decken, Bekleidungsstücke od.dgl., in denen die Faserkugeln locker liegen sollen und aufgrund der Eigenschaften der Faserkugeln verrutschen können.

Um ein allzu großes Verrutschen in dem textilen Material, wie Decke, Bekleidungsstück od. dgl. zu vermeiden, werden solche textilen Materialien in der Regel abgesteppt. Dieses Absteppen hat den weiteren Vorteil, daß verschiedene Bereiche mit verschieden viel Füllmaterial gefüllt sein kann. So kann z.B. der Fußbereich einer Decke mit mehr Füllmaterial gefüllt sein, als der Mittelbereich. Solche unterschiedliche Füllung ist z.B. mit einer Faservlies-Füllung nicht möglich.

Bisher wurde also immer wieder versucht, einen Daunenersatz dadurch zu erhalten, daß Faserkugeln mit sphärisch verwickelten, Fasern als Füllmaterial verwendet wurden, d.h. Faseraggregate, bei den denen die Fasern im wesentlichen einer Kugeloberfläche folgen. Dadurch wollte man eine Bauschigkeit des Füllmaterials erzielen.

Bekannt sind weiterhin textile Materialien, wie Bettdecken und Bekleidungsstücke, bei denen als Füllmaterial Lagen von Fasern aufweisenden Vliesen verwendet werden. Mit diesen Vliesen wird die Dicke des Füllmaterials über einen längeren Zeitraum der Benutzung immer dünner. Diese textilen Materialien weisen Eigenschaften auf, die sehr unterschiedlich zu mit Daunen gefüllten Materialien sind. Auch ist es fast nicht möglich, solche Materialien mit einer über die Fläche des Materials gesehen unterschiedlichen Dicke herzustellen, was z.B. bei mit Faserkugeln gefüllten Materialien der Fall ist.

### Problem

Der Erfindung liegt die Aufgabe zugrunde, gattungsgemäße Faseraggregate für ein Form- oder Füllmaterial zu schaffen, welches Form- oder Füllmaterial sich zwar über die Fläche verteilt gesehen unterschiedlich dick herstellen läßt, wie von den Faserkugeln an sich bekannt ist, welches aber auch bei stärkerem Schütteln eines mit diesen Aggregaten gefüllten textilen Materials nicht wesentlich verrutscht und trotzdem eine große Weichheit aufweist. Auch soll ein solches Form- und Füllmaterial zwischen den einzelnen Faseraggregaten möglichst keine freien Zwischenräume aufweisen und bei gleichem Gesamtgewicht voluminöser ausgebildet sein. Weiterhin soll ein textiles Material unter Verwendung dieses Füllmaterials und ein Verfahren zum Herstellen eines solchen Materials geschaffen werden.

### Erfindung

Diese Aufgabe wird durch das in den Ansprüchen beschriebene Faseraggregat, das diese Faseraggregate aufweisende Form-und Füllmaterial nach Anspruch 10, dieses Füllmaterial aufweisende textile Materialien nach Anspruch 12 und das Verfahren zur Herstellung des textilen Materials nach Anspruch 13 gelöst.

Die einzelnen erfindungsgemäßen Faseraggregate sind im Gegensatz zu den bekannten, aus sphärisch gewickelten Fasern bestehenden Faserkugeln nun flaumartig ausgebildet, im wesentlichen sind alle Fasern gekräuselt und die Fasern des einzelnen Faseraggregates sind in diesem wirr angeordnet. Das Faseraggregat besteht aus einem Gemisch von feineren und gröberen Fasern. Tierhaar-Fasern in dem Faseraggregat weisen neben Unterhaaren auch Grannenhaare auf und diese Grannenhaare sind Künstlich sekränselt. Die Grannenhaare, die zum Teil aus dem einzelnen Faseraggregat herausragen, stützen die Faseraggregate gegeneinander ab, wodurch sich ein größeres elastisches Volumen ergibt.

Diese flaumartigen Faseraggregate sind sehr verletzlich, d.h., es können leicht Einzelfasern wieder herausgezogen werden, sie können sich gegenüber den bekannten Faserkugeln an andere Faseraggregate leicht anpassen, wodurch im wesentlichen keine Zwischenräume Zwischen den Aggregaten verbleiben. Ihre Dichte ist geringer, als die Dichte bekannter Faserkugeln, so daß bei gleichem Gewicht ein größeres Volumen erhalten wird.

Ein mit solchen Faseraggregaten als Füllmaterial gefülltes textiles Material, wie z.B. eine Bettdecke, ein Bekleidungsstück od.dgl. ist verglichen mit Bettdecken oder Bekleidungsstücken, die mit Faserkugeln aus sphärisch gewickelten Fasern gefüllt sind, wesentlich weicher. Die Faseraggregate haben in dem Form- oder Füllmaterial von sich aus einen Zusammenhalt, so daß eine solche Decke bzw. ein solches Bekleidungsstück benutzt werden kann, ohne daß sich die Faseraggregate wesentlich verschieben und durch fehlendes Füllmaterial Kältebrücken gebildet werden. Auch sind die mit diesen neuen Faseraggregaten gefüllten textilen Materialien an ihrer Oberfläche sehr eben ausgebildet, was bei einem mit Faserkugeln aus sphärisch gewickelten Fasern gefüllte Materialien nicht möglich ist.

Gemäß einer Ausführungsform sind die Fasern im Innern des einzelnen Faseraggregates wirr und in einer Außenschicht des Faseraggregates sphärisch angeordnet. Diese Außenschicht ist bezogen auf den Gesamtdurchmesser des Faseraggregates relativ klein. Je nach verwendeter Faserart läßt sich dadurch, wie sich insbesondere aus unten angegebener Tabelle ergibt, die Weichheit des Füllmaterials noch weiter erhöhen. Auch kann dadurch die Verletzlichkeit der Faseraggregate etwas verringert und damit die Handhabbarkeit derselben verbessert werden.

Vorteilhafterweise sind die Fasern bzw. Faserenden in der Außenschicht des einzelnen Faseraggregates sphärisch aufgewickelt bzw. gewickelt. Dadurch halten die einzelnen Faseraggregate von sich aus schon besser zusammen.

Die Faseraggregate des Füllmaterials weisen in sich einen eigenen Zusammenhalt auf und die Faseraggregate des Füllmaterials weisen auch von sich aus untereinander einen Zusammenhalt auf.

Die Faseraggregate weisen bevorzugt eine größte Längenausdehnung von 15 mm, vorzugsweise von 4 mm bis 10 mm auf. Die dafür verwendeten Fasern der Faseraggregate weisen einen Titer von 2 dtex bis 10 dtex und vorzugsweise eine Länge von 30 bis 60 mm auf. Bevorzugte Materialien für die Fasern sind einerseits Synthesefasern kleineren Titers, wie z.B. 4 bis 6 den, die stark oder sogar dreidimensional gekräuselt sind.

Ein anderes bevorzugtes Material für die Fasern sind vor dem Herstellen des Faseraggregates künstlich gekräuselt worden.

Der Anteil der groben Fasern in dem Fasergemisch kann dabei 2 % bis 20 % betragen.

Das Fasergemisch kann aber auch aus feineren und gröberen Synthesefasern bestehen, die künstlich gekräuselt wurden.

Der Zusammenhalt der einzelnen Faseraggregate untereinander und auch in diesen selbst kann noch dadurch verstärkt werden, daß die Faseraggregate über Bindefasern miteinander verbunden sind. Solche Bindefasern können thermoplastische,.angeschmolzene Fasern wie z.B. Kernmantel-Fasern od.dgl. sein.

In einem aus einer Vielzahl von solchen Faseraggregaten bestehendes Füllmaterial für textile Materialien, wie Decken, Bekleidungsstücke od.dgl., weisen die Faseraggregate des Füllmaterials untereinander einen Zusammenhalt auf. Dieser kann noch dadurch verstärkt werden, daß die Faseraggregate über Bindefasern miteinander verbunden sind.

Ein solches erfindungsgemäßes Füllmaterial eignet sich besonders gut für textile Materialien, wie Decken, insbesondere Bettdecken, Bekleidungsstücke od.dgl., wobei das Füllmaterial in einer Hülle eingeschlossen ist.

Ein erfindungsgemäßes Formmaterial aus diesen neuen Faseraggregaten, kann z.B. dadurch erhalten werden, daß eine dem zu erstellenden Formkörper entsprechende Hohlform mit diesen Faseraggregaten gefüllt wird. Der geformte Körper wird einer Temperatur unterworfen, die die Bindefasern zum Anschmelzen bringt und danach wieder abgekühlt und der Form entnommen. Nach dem Anschmelzen sind die Fasern an Kreuzungsstellen mit anderen Fasern verbunden und es wird ein in sich stabiler, haltbarer Formkörper erhalten, der im wesentlichen aus dreidimesional miteinander verbundenen Fasern besteht.

Weiterhin betrifft die Erfindung ein Verfahren zum Herstellen eines textilen Materials mit einer zwei Außenseiten aufweisenden Hülle, insbesondere einer Decke oder einem Bekleidungsstück, bei dem auf die eine Außenseite der Hülle Faseraggregate des Füllmaterials abgelegt werden, die andere Außenseite der Hülle auf die abgelegten Faseraggregate aufgelegt wird und die beiden Hüllenteile mindestens an ihrem Rand miteinander verbunden, vorzugsweise vernäht und abgesteppt werden. Durch die neuen Faseraggregate können also auf eine Bahn abgelegt werden.

Nach einer besonderen Ausführungsform des Verfahrens wird das textile Material an über seine Fläche verteilten Positionen, insbesondere in einzelne Kammern aufgeteilt, abgesteppt.

Die einzelnen Kammern des textilen Material sind dabei insbesondere mit mehr Füllmaterial gefüllt, als ihrem eigenen Volumen entspricht. So kann z.B. eine Menge Füllmaterial in eine solche Kammer eingefüllt werden, deren Volumen vor dem Einfüllen, also im unbelasteten Zustand ohne den von der Hülle auf das Füllmaterial ausgeübten Druck, dem 1,3-fachen des Kammer-Volumens entspricht.

Gemäß einem besonderen Verfahrensschritt werden als Fasern Naturfasern einschließlich der dabei anfallenden Grannenhaare verwendet und diese Naturfasern werden künstlich gekräuselt.

Anhand von Beispielen sollen im Folgenden weitere Vorteile und Einzelheiten der Erfindung erläutert werden.

In einem Vergleichsversuch wurde die Weichheit verschiedener Füllmaterialien folgendermaßen gemessen:

Eine immer gleiche Menge (30 g) des jeweiligen Füllmaterial wurde in einen Zylinder eingefüllt und mittels eines Stempels einmal mit einem Druck von 0,25 g/cm² und ein zweites Mal mit einem Druck von 2 g/cm² beaufschlagt. Die dabei gemessene Volumendifferenz ist das in folgender Tabelle als Weichheit angegebene Maß. Gleichzeitig wurde auch die Dichte des Materials im unbelastetem Zustand gemessen.

| Faserorientierung | Faserart | Dichte [g/10l] | Weichheit cm³/30 g |
|---|---|---|---|
| wirre Raumlage | Kamelhaar | 100 | 740 |
| | Polyesterfaser 4,4 dtex | 82 | 800 |
| innen wirre Raumlage außen sphärisch gewickelt, | Kamelhaar | 93 | 860 |
| | Polyesterfaser 4,4 dtex | 85 | 760 |

| Vergleich: | | | |
|---|---|---|---|
| sphärisch zu einer Faserkugel gewickelt | Kamelhaar | 145 | 300 |
| | Polyesterfaser 4,4 dtex | 105 | 450 |

Aus der Tabelle ist ersichtlich, daß bei gleicher Faser die Weichheit der Faseraggregate mit wirr angeordneten Fasern wesentlich größer ist, als die Weichheit der Faserkugeln mit sphärisch gewickelten Fasern.

Werden die Faseraggregate mit den im Inneren wirr angeordneten Fasern außen noch mit einigen Fasernsphärisch umwickelt, so steigt bei Kamelhaar die Weichheit des Füllmaterials noch weiter an, während sie bei Polyesterfasern mit 4,4 dtex geringer wird. Die Dichte des Füllmaterials aus Kamelhaar wird dabei noch weiter verringert, während die Dichte bei Polyesterfasern größer wird.

Während bisher versucht wurde, eine besonders stabile Faserkugel aus sphärisch gewickelten Fasern herzustellen, die aber sehr steif war, wird mit dem erfindungsgemäßen Füllmaterial ein sehr weiches Füllmaterial geschaffen, welches für Decken und Bekleidungsstücke besser geeignet ist, als diese bekannten Faserkugeln.

Aus folgender Tabelle gehen die geometrische Maße verwendeter Faseraggregate hervor, wobei den erfindungsgemäßen Aggregaten aus Kamelhaar und Polyester, die insbesondere für Decken verwendet werden sollen, bekannte, vollkommen aus sphärisch gewickelten Fasern bestehende Faserkugel für Kissen und für Decken gegenüber gestellt sind.

| Faserorientierung (und Faserart) | Dichte [g/10l] | mittl. Titer [dtex] | mittl. Aggregatgewicht [mg] | Faserlänge pro Aggregat [m]* | AggregatDurchmesser [mm] |
|---|---|---|---|---|---|
| innen wirre Raumlage, außen sphärisch gewickelt (Erfindung), | | | | | |
| Kamelhaar | 85 | 5,5 | 1,2 | 3 | 3,8 |
| Polyester | 95 | 4,8 | 2 | 4 | 4,6 |
| sphärisch zu einer Faserkugel gewickelt | | | | | |
| Aggregat für Decken | 105 | 4,8 | 3 | 6 | 5,3 |
| Aggregat für Kissen | 115 | 6,7 | 4 | 5 | 5,9 |

| | | | | | |
|---|---|---|---|---|---|
| * Summe der Länge aller Fasern eines Aggregates | | | | | |

Aus der Tabelle ist ersichtlich, daß die erfindungsgemäßen flaumartig ausgebildeten Faseraggregate mit wirr angeordneten Fasern nicht nur eine geringere Dichte aufweisen, als bekannte sphärisch gewickelte Faserkugeln, sondern auch einen kleineren Durchmesser und darüber hinaus weniger Fasermaterial notwendig ist.

Das beiliegende Diagramm zeigt, wie sich die erfindungsgemäßen Faseraggregate gegenüber den bekannten, aus sphärisch gewickelten Faseraggregaten bestehenden Faserkugel in Bezug auf das relative Füllvolumen verhalten, wenn beide Sorten Faseraggregate in einer Hülle angeordnet sind, wie dies z.B. bei Bettdecken der Fall ist.

Auf der Y-Achse ist der Druck [p] angegeben, der von den Faseraggregaten auf die Hülle ausgeübt wird. Auf der X-Achse ist das relative Füllvolumen, d.h. das Verhältnis [V_{F}/V_{H}] des Volumen [V_{F}] der Faseraggregate im druckfreien Zustand, wenn diese außerhalb einer Hülle vorliegen, zu dem Volumen [V_{H}] der Hülle angegeben. Ein relatives Füllvolumen von 1 bedeutet dann, daß das Volumen der Hülle [V_{H}] genau dem Volumen [V_{F}] der eingefüllten Faseraggregate im nicht zusammengedrückten Zustand gemessen entspricht.

Bis zu einem relativen Füllvolumen von 1, d.h., es wird ein Volumen von Faseraggregaten in die Hülle eingefüllt, das kleiner als das Hüllenvolumen ist bzw. diesem entspricht, üben sowohl die erfindungsgemäßen Faseraggregate, als auch die bekannten Faserkugeln auf die Hülle keinen Druck aus.

Wird zum Bespiel, wie im Rahmen vorliegender Erfindung empfohlen, eine Menge Faseraggregate in die Hülle eingefüllt, deren "druckfreies", unbelastetes Volumen [V_{F}] dem 1,3-fachen des Hüllenvolumens [V_{H}] entspricht, so ist der Druck [P], der von den Faseraggregaten auf die Hülle und von der Hülle auf die Faseraggregate ausgeübt wird, bei den bekannten Faserkugeln (Kurve "K") weitaus höher, als bei den erfindungsgemäßen Faseraggregaten (Kurve "E").

Die Steigung der beiden Kurven kann in Relation zur Härte des mit den Faseraggregaten gefüllten Gegenstandes, wie z.B. einer Decke, eines Bekleidungsstückes od.dgl. gesehen werden. Es ist ersichtlich, daß eine mit den bekannten Faserkugeln (Kurve "H") gefüllter Gegenstand schon bei einem geringeren "Überfüllen" der Hülle weitaus härter ist, als ein mit den neuen Faseraggregaten (Kurve "E") gefüllter Gegenstand.

Die Angabe des obengenannten relativen Füllvolumens gilt aber auch für die Betrachtung, daß eine einmal gefüllte Hülle z.B. bei der Benutzung zusammengedrückt wird, d.h., die Menge der Faseraggregate bleibt konstant und das Hüllenvolumen wird verringert. Dies ist der Fall, wenn z.B. auf die Decke oder das Bekleidungsstück von außen im Sinne Zusammendrücken des Gegenstandes ein Druck aufgebracht wird. Die erfindungsgemäßen Faseraggregate (Kurve "E") lassen sich viel leichter zusammendrücken, als die bekannten Faserkugeln (Kurve "K").

Während der Druck mit Zunahme des relativen Füllvolumens bei den bekannten Faserkugeln (Kurve "K") von Anfang an stark ansteigt, steigt der Druck bei den erfindungsgemäßen Faseraggregaten (Kurve "E") erst mit einem sehr viel höheren Füllgrad sehr stark an, da dann allmählich das freie Luftvolumen auf den Wert Null zurückgeht und die einzelnen Fasern an einander anliegen.

Durch die geringere Dichte der erfindungsgemäßen Faseraggregate wird für ein Füllmaterial weniger Material und somit weniger Masse bei gleichem Volumen benötigt. Die Faseraggregate sollen, wie zuvor gesagt, auf die Hülle einen inneren Druck ausüben, trotzdem ergibt sich dann mit den erfindungsgemäßen Faseraggregaten eine weichere Füllung, da die Kraft zum Zusammendrücken der Faseraggregate kleiner ist, als bei den bekannten Faserkugeln.

Die erfindungsgemäßen Faseraggregate können gegenüber den bekannten Faserkugeln viel mehr deformiert werden. Die bekannten Faserkugeln, die nicht so stark deformiert werdn können, bewegen sich deshalb in einem aus einer Vielzahl von Faseraggregaten bestehenden Füllmaterial viel eher, als die erfindungsgemäßen Faseraggregate, da die bekannten Faserkugeln versuchen, der Deformierung auszuweichen.

Da die gröberen Fasern, also z.B. die Grannenhaare gekräuselt sind, stechen sie nicht durch eine Hülle, wie z.B. die Hülle einer Bettdecke, hindurch. Dieses Hindurchstechen war der Grund, weshalb bisher die groben Grannenhaare bei Tierhaaren immer vor der Weiterverarbeitung entfernt werden mußten, die nun bei den erfindungsgemäßen Faseraggregaten eine wichtige Aufgabe übernehmen.

Aus den anliegenden Fotos sind die Ausbildungen von Aggregaten in etwa fünffacher Vergrößerung ersichtlich.

Das Bild 1 zeigt dabei bekannte Faseraggregate, bei denen die Fasern derselben nur sphärisch zu Faserkugeln gewickelt sind und aus Polyester bestehen.

Das Bild 2 zeigt erfindungsgemäße Faseraggregate aus Kamelhaar. Es ist ersichtlich, daß die erfindungsgemäßen Faseraggregate vom Durchmesser her kleiner sind. Auch sind sie insgesamt "luftiger" ausgebildet sind, d.h., die enthalten bezogen auf das Volumen des einzelnen Aggregates weniger Fasern, als die bekannten Faserkugeln.

## Patentansprüche

1. Als Füllmaterial für textile Materialien, wie Decken, Bekleidungsstücke od.dgl., dienende Faseraggregate, wobei das einzelne Faseraggregat eine größte Längenausdehnung von 50 mm aufweist, dadurch gekennzeichnet, daß die Faseraggregate flaumartig ausgebildet sind, und daß im wesentlichen Fasern gekräuselt sind und daß die Fasern des einzelnen Faseraggregates in diesem wirr angeordnet sind, daß die Fasern aus einem Gemisch von feineren und gröberen Fasern bestehen und daß Tierhaar-Fasern in dem Faseraggregat neben Unterhaaren auch Grannenhaare aufweisen und diese Grannenhaare künstlich gekräuselt sind.

2. Faseraggregat nach Anspruch 1, dadurch gekennzeichnet, daß die Fasern im Innern des einzelnen Faseraggregates wirr und in einer Außenschicht des Faseraggregates sphärisch angeordnet sind. .

3. Faseraggregat nach einem der vorhergehenden Ansprüche, dadurch gekennzeichnete daß die Fasern bzw. Faserenden in der Außenschicht des einzelnen Faseraggregates sphärisch aufgewickelt bzw. gewickelt sind.

4. Faseraggregat nach einem der vorhergehenden Ansprüche, dadurch gekennzeichnet, daß das Faseraggregat in sich einen eigenen inneren Zusammenhalt aufweist.

5. Faseraggregat nach dem vorhergehenden Anspruch, dadurch gekennzeichnet, daß das Faseraggregat durch in ihm angeordnete Bindefasern, die an anderen Fasern dieses Aggregates befestigt sind, einen eigenen inneren Zusammenhalt aufweisen.

6. Faseraggregat nach einem der vorhergehenden Ansprüche, dadurch gekennzeichnet, daß das Faseraggregat eine größte Längenausdehnung von 15 mm, vorzugsweise von 4 mm bis 10 mm aufweist und die Fasern des Faseraggregates vorzugsweise eine Länge von 30 bis 60 mm aufweisen.

7. Faseraggregat nach einem der vorhergehenden Ansprüche, dadurch gekennzeichnet der Anteil der gröberen Fasern in dem Fasergemisch 2 % bis 20 % beträgt.

8. Faseraggregat nach einem der vorhergehenden Ansprüche, dadurch gekennzeichnet, daß die Fasern in dem Faseraggregat aus Synthesefasern bestehen.

9. Faseraggregat nach einem der vorhergehenden Ansprüche 1 bis 7, dadurch gekennzeichnet, daß die Fasern in dem Faseraggregat aus Tierhaaren bestehen.

10. Aus einer Vielzahl von Faseraggregaten nach einem der vorhergehenden Ansprüche bestehendes Form- oder Füllmaterial für textile Materialien, wie Decken, Bekleidungsstücke od.dgl., wobei das einzelne Faseraggregat eine größte Längenausdehnung von 50 mm aufweist, dadurch gekennzeichnet, daß die Faseraggregate des Form- oder Füllmaterials untereinander einen Zusammenhalt aufweisen.

11. Form- oder Füllmaterial nach dem vorhergehenden Anspruch, dadurch gekennzeichnet, daß die Faseraggregate über Bindefasern miteinander verbunden sind.

12. Textile Materialien, wie Decken, Bekleidungsstücke od.dgl., mit einem aus einer Vielzahl von Faseraggregaten bestehenden, in einer Hülle angeordneten Füllmaterial nach einem der beiden vorhergehenden Ansprüche.

13. Verfahren zum Herstellen eines textilen Materials mit einer zwei Außenseiten aufweisenden Hülle, insbesondere einer Decke oder einem Bekleidungsstück, nach dem vorhergehenden Anspruch, dadurch gekennzeichnet, daß auf die eine Außenseite der Hülle Faseraggregate des Füllmaterials abgelegt werden, die andere Außenseite der Hülle auf die abgelegten Faseraggregate aufgelegt wird und die beiden Hüllenteile mindestens an ihrem Rand miteinander verbunden, vorzugsweise vernäht und abgesteppt werden.

14. Verfahren nach dem vorhergehenden Anspruch, dadurch gekennzeichnet, daß das textile Material an über seine Fläche verteilten Positionen abgesteppt wird, insbesondere in einzelne Kammern aufgeteilt wird.

15. Verfahren nach einem der beiden vorhergehenden Ansprüche, dadurch gekennzeichnet, daß als Fasern Naturfasern einschließlich der dabei anfallenden Grannenhaare verwendet werden und diese Naturfasern künstlich gekräuselt werden.

## Claims

1. Fibre aggregates serving as a filling material for textile materials such as coverings, articles of clothing or the like, the individual fibre aggregate having a maximum length of 50mm, and substantially all the fibres are crimped, characterised in that the fibre aggregates are made of down-like form and that the fibres of the individual fibre aggregates are arranged in them at random, that the fibres comprise a mixture of fine and coarse fibres and that animal hair fibres in the fibre aggregate comprise long coarse hairs as well as fine-under hairs and these long coarse hairs are artificially crimped.

2. Fibre aggregate according to claim 1, characterised in that the fibres in the interior of the individual fibre aggregate are random and in an outer layer of the fibre aggregate they are arranged spherically.

3. Fibre aggregate according to one of the foregoing claims, characterised in that the fibres or fibre ends in the outer layer of the individual fibre aggregate are coiled or wound spherically.

4. Fibre aggregate according to one of the foregoing claims, characterised in the fibre aggregate has an internal cohesion of its own.

5. Fibre aggregate according to the foregoing claim characterised in that the fibre aggregate has its own internal cohesion through bonding fibres arranged in it and attached to other fibres of this aggregate.

6. Fibre aggregate according to one of the foregoing claims characterised in that the fibre aggregate has a maximum length of 15mm, preferably from 4mm to 10mm and the fibres of the fibre aggregate preferably have a length of 30mm to 60mm.

7. Fibre aggregate according to one of the foregoing claims characterised in that the proportion of coarse fibres in the fibre mixture amounts to 2% to 20%.

8. Fibre aggregate according to one of the foregoing claims, characterised in that the fibres in the fibre aggregate comprise synthetic fibres.

9. Fibre aggregate according to one of the foregoing claims 1 to 7 characterised in that the fibres in the fibre aggregate comprise animal hairs.

10. Moulding or filling or padding material for textile materials such as covers, articles of clothing or the like comprising a number of fibre aggregates according to one of the foregoing claims, the individual fibre aggregate having a maximum length of 50mm, characterised in that the fibre aggregates of the moulding or filling or padding material have a degree of cohesion amongst themselves.

11. Moulding or filling or padding material according to the foregoing claim, characterised in that the fibre aggregates are bound together through bonding fibres.

12. Textile materials such as coverings, articles of clothing or the like with a filling or padding material according to one of the two foregoing claims arranged in a casing and comprising a number of fibre aggregates.

13. Process for manufacturing a textile material with a casing comprising two outer faces, in particular a covering or an article of clothing according to the foregoing claim, characterised in that fibre aggregates of the filling or padding material are deposited on the one outer side of the casing, the other outer side of the casing is placed on the deposited fibre aggregates and the two parts of the casing are connected together at least at their edge, preferably sewn and quilted.

14. Process according to the foregoing claim, characterised in that textile material is quilted at points distributed over its surface, in particular being divided up into individual pockets.

15. Process according to one of the two foregoing claims, characterised in that there are employed as the fibres natural fibres including the long coarse hairs which arise, and these natural fibres are artificially crimped.

## Revendications

1. Agrégats de fibres utilisés comme matériau de rembourrage de matières textiles, telles que couvertures, vêtements ou similaires, l'agrégat de fibres individuel présentant une extension longitudinale maximale de 50 mm, caractérisés par le fait que les agrégats de fibres sont réalisés en forme de prune et que sensiblement toutes les fibres sont frisées et que les libres de l'agrégat de fibres individuel sont disposées pêle-mêle dans ce dernier, et que les libres consistent en un mélange de fibres fines et grossières et que fes fibres en poils d'animaux dans l'agrégat de fibres présentent, outre les poils courts, également des jarres et que ces jarres sont frisés artificiellement.

2. Agrégat de fibres suivant la revendication 1, caractérisé par le fait que les fibres sont disposées pêle-mêle à l'intérieur de l'agrégat de fibres individuel et de forme sphérique dans une couche extérieure de l'agrégat de fibres.

3. Agrégat de fibres suivant l'une des revendications précédentes, caractérisé par le fait que les libres ou extrémités de fibres dans la couche extérieure de l'agrégat de fibres individuel sont enroulées ou roulées de forme sphérique.

4. Agrégat de fibres suivant l'une des revendications précédentes, caractérisé par le fait que l'agrégat de fibres présente en soi une cohésion intérieure qui lui est propre.

5. Agrégat de fibres suivant la revendication précédente, caractérisé par le fait que l'agrégat de fibres présente, grâce aux fibres de liaison disposées dans celui-ci et fixées à d'autres fibres de cet agrégat, une cohésion intérieure qui lui est propre.

6. Agrégat de fibres suivant l'une des revendications précédentes, caractérisé par le fait que l'agrégat de fibres présente une extension longitudinale maximale de 15 mm, de préférence de 4 mm à 10 mm et que les libres de l'agrégat de libres présentent, de préférence, une longueur de 30 à 60 mm.

7. Agrégat de fibres suivant l'une des revendications précédentes, caractérisé par le fait que la proportion des fibres grossières dans le mélange de fibres est de 2% à 20%.

8. Agrégat de fibres suivant l'une des revendications précédentes, caractérisé par le fait que les fibres dans l'agrégat de fibres consistent en des fibres synthétiques.

9. Agrégat de fibres suivant l'une des revendications 1 à 7 précédentes, caractérisé par le fait que les fibres dans l'agrégat de fibres consistent en des poils d'animaux.

10. Matériau de moulage ou de rembourrage pour matières textiles, telles que couvertures, vêtements ou similaires, consistant en une pluralité d'agrégats de fibres suivant l'une des revendications précédentes, l'agrégat de fibres individuel présentant une extension longitudinale maximale de 50 mm, caractérisé par le fait que les agrégats de fibres du matériau de moulage ou de rembourrage présentent une cohésion entre eux.

11. Matériau de moulage ou de rembourrage suivant la revendication précédente, caractérisé par le fait que les agrégats de fibres sont reliés entre eux par l'intermédiaire de fibres de liaison.

12. Matières textiles, telles que couvertures, vêtements ou similaires, avec un matériau de rembourrage, composé d'une pluralité d'agrégats de fibres et disposé dans une enveloppe, suivant l'une des deux revendications précédentes.

13. Procédé de fabrication d'une matière textile avec une enveloppe présentant deux faces extérieures, en particulier une couverture ou un vêtement, suivant la revendication précédente, caractérisé par le fait que sur l'une des faces extérieures de l'enveloppe sont déposés des agrégats de fibres du matériau de rembourrage, l'autre face extérieure de l'enveloppe est placée sur les agrégats de fibres déposés et les deux parties de l'enveloppe sont assemblées l'une à l'autre au moins à leur bord, de préférence cousues et piquées.

14. Procédé suivant la revendication précédente, caractérisé par le fait que la matière textile est piquée à des endroits répartis sur sa surface, en particulier divisée en chambres individuelles.

15. Procédé suivant l'une des deux revendications précédentes, caractérisé par le fait qu'il est utilisé, comme fibres, des fibres naturelles, y compris les jarres se présentant, et que ces fibres naturelles sont frisées de manière artificielle.
